# EUROPÄISCHE PATENTSCHRIFT

(11) **EP 0 139 039 B1**
(45) Veröffentlichungstag und Bekanntmachung des Hinweises auf die Patenterteilung: **21.10.1987**
(21) Anmeldenummer: 83110698.4
(22) Anmeldetag: 26.10.1983
(51) Int. Cl.: C25F 5/00

(54) **Entmetallisierungsbad und Verfahren zum elektrolytischen Abziehen von Metallen von Titan als Grundmetall**
Stripping bath and process for the electrolytical stripping of metals from titanium as a base metal
Bain de démétallisation et procédé de décapage électrolytique des métaux avec le titane comme métal de base

(43) Veröffentlichungstag der Anmeldung: 02.05.1985
(73) Patentinhaber: Dr.Ing. Max Schlötter GmbH & Co. KG, D-73312 Geislingen (DE)
(72) Erfinder: Strube, Gernot, Dr., D-7340 Geislingen/Steige (DE); Röder, Jürgen, Dr., D-7340 Geislingen/Steige (DE)
(74) Vertreter: Hansen, Bernd, Dr. Dipl.-Chem.

## Beschreibung

Die Erfindung betrifft ein Verfahren zum elektrolytischen Abziehen von Metallen von Titan als Grundmetall in einem elektrolytischen Verfahren unter Anwendung eines speziellen Entmetallisierungsbades.

Bei der Herstellung von Leiterplatten werden Gestelle, an denen die Leiterplatten befestigt werden, verwendet. Diese Gestelle dienen zur Übertragung des elektrischen Stromes auf die Leiterplatten. Bei der praktischen Anwendung scheiden sich auf den Gestellkontakten, d. h. an den Verbindungsstellen zwischen dem Gestell zur Leiterplatte die bei der Herstellung der Leiterplatten verwendeten Metalle ab. Bei der Metall-Resist-Technik wendet man üblicherweise die Reihenfolge Kupfer, Zinn oder Bleizinn oder Nickel an. Dabei dienen die Metalle Zinn, Bleizinn oder Nickel als Ätzresiste. Da sich diese Metalle zwangsläufig auch auf dem Gestell abscheiden, baut sich im Laufe der Zeit auf den Gestellen eine Metallschicht auf, wodurch die Funktionsweise der Kontaktierung negativ beeinflußt wird. Daher muß man die Gestelle nach einer gewissen Betriebszeit von den abgeschiedenen Metallen reinigen. Hierfür sind mehrere Stunden oder sogar Tage notwendig.

Aus der europäischen Patentanmeldung 0 077 582 ist es bekannt, Zinn oder Legierungen aus Zinn-Blei von einem Substrat unter Verwendung einer Lösung, die Alkylsulfonsäuren oder Oxycarbonsäuren sowie organische Oxidationsmittel enthält, zu entfernen. Nachteile dieser Lösungen sind :
(a) Verwendung irreversibler, teurer Oxidationsmittel.
(b) Die Lösungen sind erschöpft, wenn ca 40 bis 60 g/I Metall abgezogen worden sind. Die Lösung muß dann verworfen werden. Eine Wiederaufarbeitung ist nicht möglich.
(c) Die nicht mehr brauchbaren Lösungen müssen einem besonderen Standentgiftungsverfahren unterworfen werden, da sie Komplexbildner, wie Thioharnstoff, enthalten. Diese Entgiftungsverfahren sind sehr kostspielig.

Außerdem enthalten diese Entmetallisierungsbäder als Oxidationsmittel aromatische Nitroverbindungen, die bei der Wiederaufarbeitung der verwendeten Lösungen stören.

Aufgabe der Erfindung ist es, ein Verfahren zum Entmetallisieren von mit Metallüberzügen versehenem Titan-Grundmetall zur Verfügung zu stellen, das ein einfaches elektrolytisches Abziehen der Metalle von dem Titan-Grundmetall ermöglicht...

Diese Aufgabe wird erfindungsgemäß gelöst durch ein Verfahren zum elektrolytischen Abziehen von Cd, Cr, Cu, Cu-Legierungen, Ni, Pb, Pb/Sn. Sn oder Zn von Titan als Grundmetall, das dadurch gekennzeichnet ist, daß man den mit den abzuziehenden Metallen überzogenen Titangrundkörper bei einer Stromdichte von 0,1 bis 100 A/dm², einer Spannung von 0,1 bis 25 V und bei einer Temperatur zwischen 15 °C bis zum Siedepunkt der Lösung anodisch in einem wässrigen Entmetallisierungsbad, enthaltend eine oder mehrere Alkylsulfonsäuren, wobei die Alkylgruppen gegebenenfalls hydroxysubstituiert sein können, in einer Konzentration von 1 g bis zur Löslichkeitsgrenze, schaltet.

Alkylsulfonsäuren für den vorgenannten Zweck sind vorzugsweise solche mit 1 bis 4 C-Atomen. Gegebenenfalls können die Alkylgruppen hydroxysubstituiert sein. Beispiele für bevorzugte Alkylsulfonsäuren sind CH₂(S0₃H)₂, CHgSOgH und HOCH₂-CH₂SO₃H.

Die erfindungsgemäß verwendeten Entmetallisierungsbäder können übliche Hilfsstoffe, wie Aktivatoren, welche die Auflösung der Metalle beschleunigen, z. B. Thioverbindungen und Halogene oder Inhibitoren, z. B. nicht-ionogene Tenside, die die kompakte Abscheidung der gelösten Metalle in der alkylsulfonsäurehältigen Lösung auf der Kathode begünstigen, enthalten. Dadurch kann die Ansammlung von Metallpulvern in den Arbeitsbehältern vermieden werden.

Beim erfindungsgemäßen Verfahren wird das Titan-Grundmetall mit den zu entfernenden Metallüberzügen als Anode geschaltet und die Elektrolyse wird bei einer Stromdichte von 0,1 bis 100 A/dm², einer Spannung von 0,1 bis 25 V und bei einer Temperatur zwischen 15 °C und dem Siedepunkt der Lösung durchgeführt wobei darauf zu achten ist, daß die Durchschlagsspannung für Titan unter den gegebenen Bedingungen nicht überschritten wird.

Ein besonderer Vorteil des erfindungsgemäß eingesetzten Entmetallisierungsbades zum elektrolytischen Abziehen von Metallen von Titan als Grundmetall ist darin zu sehen, daß das Titan durch das Entmetallisierungsbad nicht angegriffen wird. Während beispielsweise Edelstahl, sofern er nicht hoch legiert ist, durch eine alkylsulfonsäurehaltige Lösung angegriffen wird, ist der Angriff auf das Titan unmeßbar klein und das Grundmetall kann praktisch ohne jede Schädigung von dem darauf abgeschiedenen Metall oder Metallen befreit werden. Ein weiterer Vorteil ist auch darin zu sehen, daß die· anodisch in Lösung gegangenen abgelösten Metalle in einfacher Weise kathodisch abgeschieden werden können. Es ist deshalb nicht erforderlich, wie dies bei üblichen Stripperlösungen der Fall ist, nach Sättigung der Stripperlösung diese zu verwerfen.

### Beispiel 1

Auf ein Titanblech von 100 x 20 x 2 mm werden abwechselnd eine 20 µm dicke Glanzkupferschicht und darauf eine 10 µm dicke Blei-Zinn-Schicht abgeschieden und dies wird mehrfach wiederholt, bis eine etwa 1 mm starke Auflage auf dem Titanblech vorhanden ist.

Man stellt eine Lösung aus 250 g/I Hydroxyäthansulfonsäure und 750 g/I Wasser her. Das mit Kupfer und Bleizinn beschichtete Titanblech wird in diese Lösung eingetaucht und anodisch geschaltet. Bei einer anodischen Stromdichte von 20 A/dm² und bei einer Temperatur von 20 °C wird die Elektrolyse bis zur vollständigen Ablösung der Kupfer und Bleizinn-Überzüge durchgeführt. Hierzu benötigt man etwa 200 Minuten. Anschließend wird weitere 60 Minuten unter den gleichen Bedingungen elektrolysiert. Durch Auswiegen des Titanbleches vor der Beschichtung mit Kupfer und Bleizinn und nach dem anodischen Ablösen der Metalle und der zusätzlichen Elektrolysezeit von 60 Minuten stellt man fest, daß sich das Gewicht praktisch nicht verändert hat, und daß ein Abtrag von Titan nicht oder nur in unmeßbar geringem Maße erfolgte.

### Beispiel 2

Die Legierung Bleizinn und die Metalle Kupfer, Zinn, Silber und Zink werden auf Titanblech abgeschieden. Anschließend wird in einem Elektrolyten, der 175 g/I Methansulfonsäure enthält, bei 25 °C das Metall anodisch abgelöst und die Stromausbeute ermittelt.

Folgende Werte wurden gefunden :

### Beispiel 3

Die Legierung Bleizinn wird auf Titanblech abgeschieden. Anschließend löst man die Legierung von der Titanoberfläche in einem Elektrolyten ab, der 175 g/I Methansulfonsäure und 40 g/1 Feinkornzusatz enthält. Durch Variation von Temperatur, Rührbewegung und kathodische Stromdichte wird ermittelt, ob sich Bleizinn kathodisch wieder kompakt abscheiden läßt. Bei mäßiger Rührung erhält man bei 60 °C und einer kathodischen Stromdichte von 10 A/dm² kompakte, glatte und festhaftende Bleizinnüberzüge auf der Kathode. Bei Raumtemperatur sind bis zu einer kathodischen Stromdichte von 5 A/dm² und sonst gleichen Bedingungen noch kompakte und festhaftende Überzüge zu erhalten.

### Beispiel 4

Glanznickel und Halbglanznickel wird auf Titanblech kathodisch abgeschieden. Anschließend werden diese Überzüge in einem Elektrolyten wieder anodisch aufgelöst. Der Elektrolyt enthält 100 g/I Methansulfonsäure und verschiedene Konzentrationen an Halogeniden. Bei 20 A/dm² (anodisch) und einer Temperatur von 25 bis 30 °C wird die anodische Stromausbeute emittelt. Die Ergebnisse sind in der folgenden Tabelle enthalten.

Titan, anodisch geschaltet, wird unter diesen Bedingungen nicht angegriffen.

## Patentansprüche

1. Verfahren zum elektrolytischen Abziehen von Cd, Cr, Cu, Cu-Legierungen, Ni, Pb, Pb/Sn, Sn oder Zn von Titan als Grundmetall, dadurch gekennzeichnet, daß man den mit den abzuziehenden Metallen überzogenen Titangrundkörper bei einer Stromdichte von 0,1 bis 100 A/dm², einer Spannung von 0,1 bis 25 V und bei einer Temperatur zwischen 15 °C bis zum Siedepunkt der Lösung anodisch in einem wässrigen Entmetallisierungsbad, enthaltend eine oder mehrere Alkylsulfonsäuren, wobei die Alkylgruppen gegebenenfalls hydroxysubstituiert sein können, in einer Konzentration von 1 g bis zur Löslichkeitsgrenze, schaltet.

2. Verfahren gemäß Anspruch 1, dadurch gekennzeichnet, daß man als Alkylsulfonsäuren solche mit 1 bis 4 C-Atomen verwendet.

3. Verfahren gemäß Ansprüchen 1 oder 2, dadurch gekennzeichnet, daß man als Sulfonsäuren CH₂(SO₃H)₂, CH₃S0₃H und/oder HOCH₂―CH₂S0₃H verwendet.

4. Verfahren gemäß Ansprüchen 1 bis 3, dadurch gekennzeichnet, daß zusätzlich als Aktivatoren Halogenide und/oder NaSCN in dem wässrigen Entmetallisierungsbad enthalten sind.

## Claims

1. Process for the electrolytic stripping of Cd, Cr, Cu, Cu alloys, Ni, Pb, Pb/Sn, Sn or Zn from titanium as a base metal, characterized in that the titanium base covered with the metals to be stripped is anodically switched at a current density of 0.1 to 100 A/dm², a voltage of 0.1 to 25 V and at a temperature between 15 °C up to the boiling point of the solution in an aqueous demetallization bath containing one or more alkyl sulfonic acids in which the alkyl groups may be hydroxy substituted if required at a concentration of 1 g up to the limit of solubility.

2. Process according to claim 1 characterized in that alkyl sulfonic acids with 1 to 4 C atoms are used.

3. Process according to claim 1 or 2 characterized in that CH₂(SO₃H)₂, CH₃S0₃H and/or HOCH₂―CH₂S0₃H are used as sulfonic acids.

4. Process according to claims 1 to 3 characterized in that halogenides and/or NaSCN are. additionally contained in the aqueous demetallization bath as activators.

## Revendications

1. Procédé pour là séparation électrolytique de Cd, Cr, Cu ou alliages de Cu, Ni, Pb, Pb/Sn, Sn ou Zn d'avec du titane en tant que métal de base, caractérisé par le fait que l'on met en circuit en tant qu'anode un corps à base de titane, revêtu des métaux à séparer, à une densité de courant de 0,1 à 100 A/dm², à une tension de 0,1 à 25 V et à une température comprise entre 15 °C et le point d'ébullition de la solution, dans un bain aqueux de démétallisation, contenant un ou plusieurs acides alkylsulfoniques, les groupes alkyle pouvant éventuellement être substitués par des radicaux hydroxyle, à une concentration allant de 1 g à la limite de solubilité.

2. Procédé selon la revendication 1, caractérisé par le fait que l'on utilise en tant qu'acides alkylsulfoniques ceux ayant de 1 à 4 atomes de carbone.

3. Procédé selon la revendication 1 ou 2, caractérisé par le fait que l'on utilise en tant qu'acides sulfoniques CH₂(SO₃H)₂, CH₃SO₃H et/ou HOCH₂―CH₂SO₃H.

4. Procédé selon les revendications 1 à 3, caractérisé par le fait que des halogénures et/ou NaSCN sont contenus en tant qu'activateurs dans le bain aqueux de démétallisation.
